# EUROPÄISCHE PATENTSCHRIFT

(11) **EP 2 763 807 B1**
(45) Veröffentlichungstag und Bekanntmachung des Hinweises auf die Patenterteilung: **26.12.2018**
(21) Anmeldenummer: 12780402.9
(22) Anmeldetag: 05.10.2012
(51) Int. Cl.: B22C 9/02, B22C 9/10, B22C 9/12

(54) **BESCHICHTUNGSMASSEN FÜR ANORGANISCHE GIESSFORMEN UND KERNE ENTHALTEND SALZE UND DEREN VERWENDUNG**
COATING COMPOSITIONS FOR INORGANIC CASTING MOLDS AND CORES, CONTAINING SALTS, AND USE THEREOF
MATIÈRES DE REVÊTEMENT POUR DES MOULES DE COULÉE ET DES NOYAUX INORGANIQUES, CONTENANT DES SELS, ET LEUR UTILISATION

(30) Priorität: 07.10.2011 DE 102011115025
(43) Veröffentlichungstag der Anmeldung: 13.08.2014
(73) Patentinhaber: ASK Chemicals GmbH, 40721 Hilden (DE)
(72) Erfinder: KLOSKOWSKI, Michael, 40225 Düsseldorf (DE); WACHTARCZYK, Peter, 42651 Solingen (DE); WALLENHORST, Carolin, 40219 Düsseldorf (DE); BEZOLD, Stefan, 40699 Erkrath (DE)
(74) Vertreter: Müller Schupfner & Partner Patent- und Rechtsanwaltspartnerschaft mbB
(86) Internationale Anmeldenummer: PCT/DE2012/000972
(87) Internationale Veröffentlichungsnummer: WO 2013/050022

(56) Entgegenhaltungen:
- WO-A1-2004/071738
- WO-A1-2009/144242
- WO-A2-2007/020063
- DD-A1- 63 853
- DE-A1-102004 054 048
- JP-A- 2005 211 983
- US-A- 2 426 987
- US-A- 3 211 560
- US-A- 3 501 320

## Beschreibung

Die Erfindung betrifft Gleßformen mit einer Schlichtezusammensetzung als Beschichtungsmasse. die Herstellung solcher Gießformen und die Verwendung der Schlichtezusammensetzungen. Die Schlichtezusammensetzung ist für Kerne und Formen geeignet, die unter Verwendung von Wasserglas als Bindemittel unter thermischer Aushärtung hergestellt werden. Die Schlichtezusammen setzung enthält bestimmte Salze.

### Stand der Technik

Gießformen sind erhältlich aus einem feuerfesten Material, beispielsweise Quarzsand, unter Ausformen zu einer Gießform und Abbinden durch ein geeignetes Bindemittel, um eine ausreichende mechanische Festigkeit der Gießform zu gewährleisten. Für die Herstellung von Gießformen verwendet man somit einen feuerfesten Formgrundstoff und ein geeignetes Bindemittel. Der feuerfeste Formgrundstoff liegt bevorzugt in einer rieselfähigen Form vor, sodass er in eine geeignete Hohlform eingefüllt und dort verdichtet werden kann. Durch das Bindemittel wird ein fester Zusammenhalt zwischen den Partikeln des Formgrundstoffs erzeugt, sodass die Gießform die erforderliche mechanische Stabilität erhält.

Zur Herstellung von Gießformen können sowohl organische als auch anorganische Bindemittel eingesetzt werden, deren Aushärtung jeweils durch kalte oder heiße Verfahren erfolgen kann. Als kalte Verfahren bezeichnet man dabei Verfahren, welche im Wesentlichen bei Raumtemperatur ohne Erhitzen der Gießform durchgeführt werden. Die Aushärtung erfolgt dabei meist durch eine chemische Reaktion, die beispielsweise dadurch ausgelöst wird, dass ein Gas als Katalysator durch die zu härtende Form geleitet wird. Bei heißen Verfahren wird die Formstoffmischung nach der Formgebung auf eine ausreichend hohe Temperatur erhitzt, um beispielsweise das im Bindemittel enthaltene Lösungsmittel auszutreiben oder um eine chemische Reaktion zu Initiieren, durch welche das Bindemittel beispielsweise durch Vernetzen ausgehärtet wird. Unabhängig vom Aushärtemechanismus Ist allen organischen Systemen gemeinsam, dass sie sich beim Einfüllen des flüssigen Metalls in die Gießform thermisch zersetzen und dabei Schadstoffe, wie z.B. Benzol, Toluol, Xylole, Phenol, Formaldehyd und andere teilweise nicht identifizierte Crackprodukte freisetzen können.

Es ist zwar durch verschiedene Maßnahmen gelungen, diese Emissionen zu minimieren, völlig vermeiden lassen sie sich bei organischen Bindemitteln jedoch nicht.

Um die Emission von Zersetzungsprodukten während des Gießvorgangs zu minimieren bzw. zu vermeiden, können Bindemittel verwendet werden, die auf anorganischen Materialien beruhen bzw. die einen sehr geringen Anteil an organischen Verbindungen enthalten. Solche Bindemittelsysteme sind bereits seit längerem bekannt.

Es sind Bindemittelsysteme entwickelt worden, welche sich durch Einleitung von Gasen aushärten lassen. Ein derartiges System ist beispielsweise in der GB 782205 beschrieben, in welchem ein Alkaliwasserglas als Bindemittel verwendet wird, das durch Einleitung von CO₂ ausgehärtet werden kann. In der US 6972059 B1 wird eine exotherme Speisermasse beschrieben, die ein Alkalisilikat als Bindemittel enthält. Ferner sind Bindemittelsysteme entwickelt worden, welche bei Raumtemperatur selbsthärtend sind. Ein solches, auf Phosphorsäure und Metalloxiden beruhendes System ist z.B. in der US 5582232 A beschrieben. Schließlich sind noch anorganische Bindemittelsysteme bekannt, die bei höheren Temperaturen ausgehärtet werden, beispielsweise in einem heißen Werkzeug. Solche heißhärtenden Bindemittelsysteme sind beispielsweise aus der US 5474606 A bekannt, in welcher ein aus Alkaliwasserglas und Aluminiumsilikat bestehendes Bindemittelsystem beschrieben wird.

In der US 7022178 B1 wird ein Bindemittelsystem für Formsande zur Herstellung von Kernen beschrieben. Das Bindemittelsystem auf Wasserglasbasis besteht aus einer wässrigen Alkalisilikatlösung und einer hygroskopischen Base, wie beispielsweise Natriumhydroxid, die im Verhältnis 1:4 bis 1:6 zugesetzt wird. Das Wasserglas weist ein Modul SiO₂/M₂O von 2,5 bis 3,5 und einen Feststoffanteil von 20 bis 40 % auf. Um eine rieselfähige Formstoffmischung zu erhalten, welche auch in komplizierte Kernformen eingefüllt werden kann, sowie zur Steuerung der hygroskopischen Eigenschaften, enthält das Bindemittelsystem noch einen oberflächenaktiven Stoff, wie Silikonöl, das einen Siedepunkt ≥ 250°C aufweist. Das Bindemittelsystem wird mit einem geeigneten Feuerfeststoff, wie Quarzsand, vermischt und kann dann mit einer Kernschießmaschine in einen Kernkasten eingeschossen werden.

Die Verwendung von Metallsalzen, wie u.a. Magnesium- oder Mangansalzen. als Bestandteil von Schlichten ist bekannt, z.B. aus der WO 2004/071738 A1, der US 3501320 der DD 63853 A1, der US 3211560 A. der US 2426987 A oder der JP 2005211983 A. Den Einfluss von Magnesium- oder Mangansalzen auf die Stabilität von mit Wasserglas thermisch gehärteten Formstoffmischungen aus unter anderem pulverförmlaen Feuerfeststoffen offenbaren diese aber nicht, well dort Formen und Kerne aus anderen Materialen eingesetzt werden.

Die Aushärtung der Formstoffmischung erfolgt durch Entzug des noch enthaltenen Wassers bzw. Kondensation. Die Trocknung bzw. Aushärtung der Gießform kann auch unter Einwirkung von Mikrowellen erfolgen.

Anorganische Bindemittel weisen im Vergleich zu organischen Bindemitteln jedoch auch Nachteile auf, beispielsweise besitzen die bekannten anorganischen Bindemittel eine geringe Stabilität der damit hergestellten Gießformen gegen hohe Luftfeuchtigkeit bzw. gegen Wasser. Damit ist eine Lagerung der Formkörper über einen längeren Zeitraum, wie bei organischen Bindemitteln üblich, nicht gesichert möglich. Um höhere Anfangsfestigkeiten, eine bessere Beständigkeit der Gießform gegen Luftfeuchtigkeit und beim Guss ein besseres Ergebnis bei der Oberfläche des Gussstücks zu erhalten, wird in der US 7770629 B2 eine Formstoffmischung vorgeschlagen, welche neben einem feuerfesten Formgrundstoff ein auf Wasserglas basierendes Bindemittel enthält. Der Formstoffmischung ist ein Anteil eines teilchenförmigen Metalloxids zugesetzt. Bevorzugt wird als teilchenförmiges Metalloxid Fällungskieselsäure oder pyrogene Kieselsäure verwendet.

Die beschriebenen Verfahren zur Herstellung von Gießformen und Kernen umfassen in der Regel zudem das Aufbringen einer feuerfesten Formbeschichtung, welche auch Schlichte genannt wird, zumindest auf diejenigen Oberflächen der Grundform, die mit dem gegossenen Metall in Berührung kommen. Die Formbeschichtungen haben zum einen den Zweck, die Formteiloberfläche zu beeinflussen, das Gussstückaussehen zu verbessern, das Gussstück metallurgisch zu beeinflussen und/oder Gussfehler zu vermeiden.

Die üblicherweise verwendeten Schlichten enthalten als Grundstoffe z.B. Tone, Quarz, Kieselgur, Cristobalit, Tridymit, Aluminiumsilikat, Zirkonsilikat, Glimmer, Schamotte und auch Koks und Graphit. Diese Grundstoffe sind der zweckbestimmende Anteil der Schlichten, welche die Formoberfläche bedecken und die Poren gegen das Eindringen des Gießmetalls schließen.

Durch diese Beschichtungen kann also die Oberfläche der Gießform modifiziert und auf die Eigenschaften des zu verarbeitenden Metalls abgestimmt werden. So kann durch die Schlichte das Aussehen des Gussstücks verbessert werden, indem eine glatte Oberfläche erzeugt wird, da durch die Schlichte Unregelmäßigkeiten ausgeglichen werden, die durch die Größe der Körner des Formstoffs verursacht werden.

Weiter kann die Schlichte das Gussstück metallurgisch beeinflussen, indem beispielsweise über die Schlichte selektiv an der Oberfläche des Gussstücks Zusätze In das Gussstück übertragen werden, welche die Oberflächeneigenschaften des Gusstücks verbessern. Ferner bilden die Schlichten eine Schicht, welche die Gießform beim Gießen vom flüssigen Metall chemisch isoliert. Dadurch wird jegliche Haftung zwischen Gussstück und Gießform verhindert, sodass sich das Gussstück ohne Schwierigkelten aus der Gießform entfernen lässt. Die Schlichte kann aber auch dazu genutzt werden, die Wärmeübertragung zwischen flüssigem Metall und Gießform gezielt zu steuern, um beispielsweise durch die Abkühlungsrate die Ausbildung eines bestimmten Metallgefüges zu bewirken.

Die Aushärtung der eingesetzten anorganischen Bindemittel erfolgt heutzutage vermehrt über eine durch erhöhte Temperaturen initiierte Kondensationsreaktion, bei der die Ausbildung der Binderbrücken über die Abspaltung von Wasser erfolgt. Wie bei vielen chemischen Reaktionen handelt es sich hierbei um eine reversible Reaktion, d.h. durch Kontakt und Reaktion mit Wasser können die Bindungen erneut gespalten werden, wobei das Ausmaß dieser Rückreaktion stark von den Prozessparametern zur Kernherstellung abhängig Ist. Unter den In der Serienproduktion typischerweise verwendeten Prozessparametern (schnelle Taktzelten, hohe Temperaturen) verlieren die Gießformen durch den Kontakt mit Wasser und teilweise auch durch den Kontakt mit Alkohol ihre Festigkeiten, die Oberfläche wird weich und die Gießform verliert Ihre Form.

### Aufgabenstellung

Der Erfindung lag die Aufgabe zugrunde, eine Schlichte vorzuschlagen, durch weiche eine möglichst fehlerfreie Beschichtung für mit Wasserglas gehärtete anorganische Kerne und Formen sichergestellt werden kann, ohne die Stabilität der Kerne oder Formen und damit die Verarbeitung und Lagerung negativ zu beinträchtigen.

### Zusammenfassung der Erfindung

Diese Aufgabe wird mit Gießformen versehenen mit einer Schlichtezusammensetzung mit den Merkmalen des Patentanspruchs 1 gelöst, vorteilhafte Ausgestaltungen bilden den Gegenstand der Unteransprüche oder sind nachfolgend beschrieben.

Die eingesetzte Schlichtezusammensetzung wird nach einer bevorzugten Ausführungsform in Form einer Paste oder einer Suspension bereitgestellt. Auch bei dieser Ausführungsform enthält die Schlichtezusammensetzung eine Trägerflüssigkeit.

Überraschend wurde gefunden, dass bei Zugabe bestimmter Salze in einem bestimmten Konzentrationsbereich zu einer wässrigen Schlichtezusammensetzung die Qualität der geschlichteten anorganischen Kerne und Formen nachhaltig verbessert werden kann und beispielsweise eine Lagerstabilität der Kerne und Formen von mehreren Tagen problemlos erreicht werden kann.

### Detaillierte Beschreibung der Erfindung

Es wurde überraschend gefunden, dass Salze der Metalle Magnesium und/oder Mangan zur Lösung obiger Aufgabe eingesetzt werden können. Bevorzugt werden die Mengen-Salze in der Oxidationsstufe +2 oder +4 eingesetzt. Besonders bevorzugt werden Magnesium-Salze in der Oxidationsstufe +2 und die Mangan-Salze in der Oxidationsstufe +2 eingesetzt. Die Konzentration der Salze liegt bei größer 1 Gew.-%, bevorzugt bei größer 3 Gew.-% und besonders bevorzugt bei größer 5 Gew.- %, bezogen auf die Schlichtezusammensetzung. Nach einer Ausgestaltung Ist die Konzentration nach oben durch die Sättigungskonzentration der Jeweils eingesetzten Menge und Art der Trägerflüssigkeit begrenzt. Nach einer anderen Ausgestaltung beträgt die maximale Konzentration kleiner 10 Gew.%, bezogen auf die Schllchtezusammensetzung. Bevorzugt werden als Anionen Sulfat-Ion und/oder besonders bevorzugt das einwertige Chlorid-Ion als Gegegenlon eingesetzt.

Je nach gewünschter Verwendung der Schlichtezusammensetzung, z.B. als Grundbeschichtung oder als Deckbeschichtung, und gewünschter Schichtdicke der aus der Schlichtezusammensetzung hergestellten Beschichtung können weitere charakteristische Parameter der Schlichtezusammensetzung eingestellt werden.

Als weiterer Additiv-Bestandteil der Schlichtezusammensetzung können Ester der Ameisensäure (Methansäure) verwendet werden, wobei die Kettenlänge des bei der Veresterung verwendeten Alkohols bzw. der Alkoholmischung insbesondere im Mittel kleiner 6 und besonders bevorzugt kleiner 3 Kohlenstoffatome beträgt. Besonders bevorzugt wird Ameisensäuremethylester (Methylformiat) und Ameisensäureethylester (Ethylformiat) verwendet. Es ist auch möglich, dass die Alkoholgruppe(n) bzw. einige der Alkoholgruppen eine oder zwei weitere Gruppen wie Ether-, Hydroxy-Gruppen, Ester-Gruppen oder Carboxylgruppen trägt/tragen, bzw. die Ameisensäure durch die zweite oder dritte Hydroxy-Gruppe vernetzt ist, z.B. durch Kondensation.

Der Gesamtgehalt der obigen Additive, bezogen auf die Schlichtezusammensetzung, beträgt dabei 1 bis 8 Gew.%, bevorzugt 2 bis 8 % Gew. und besonders bevorzugt 3 bis 6 Gew.%. Als Additiv kann z.B. "Methylformiat rein" der Firma BASF eingesetzt werden. Es besitzt die CAS-Nummer 107-31-3.

Die Schlichte kann z.B. die Kombination bestimmter Tone als Inhaltsstoffe der Schlichten umfassen. Als Ton-Materialien wurde eine Kombination von
a) 1 bis 10 Gewichtsteilen, insbesondere 1 bis 5 Gewichtsteilen Palygorskit,
b) 1 bis 10 Gewichtsteilen, insbesondere 1 bis 5 Gewichtsteilen, Hectorit und
c) 1 bis 20 Gewichtsteilen, insbesondere 1 bis 5 Gewichtsteilen, Natriumbentonit
(jeweils relativ zueinander) verwendet, insbesondere in einem Gewichtsverhältnis Palygorskit zu Hectorit von 1 zu 0,8 bis 1,2 und einem Verhältnis von Palygorskit zu Hectorit gemeinsam zu Natriumbentonit von 1 zu 0,8 bis 1,2. Der Gesamttongehalt der Schlichte an obigen Tonen beträgt dabei 0,1 bis 4,0 Gew.%, bevorzugt 0,5 bis 3,0 % Gew. und besonders bevorzugt 1,0 bis 2,0 Gew.%, bezogen auf den Feststoffgehalt der Schlichtezusammensetzung. Unter Verwendung dieser Tone kann man die Lagerstabilität der Kerne und Formen weiter steigern.

Die Trägerflüssigkeit kann anteilig oder vollständig von Wasser gebildet sein. Die Trägerflüssig ist der Bestandteil, der bei 160°C und Normaldruck verdampfbar ist und in diesem Sinne vorliegend definitionsgemäß, das was nicht Feststoffgehalt ist. Die Trägerflüssigkeit enthält zu größer 50 Gew.%, vorzugsweise 75 Gew.%, insbesondere größer 80 Gew.%, ggf. größer 95 Gew.% Wasser.

Die weiteren Bestandteile in der Trägerflüssigkeit können organische Lösungsmittel sein. Geeignete Lösungsmittel sind Alkohole, einschließlich Polyalkoholen und Polyetheralkoholen. Beispielhafte Alkohole sind Ethanol, n-Propanol, Isopropanol, Butanol und Glykol.

Der Feststoffgehalt der gebrauchsfertigen Schlichtezusammensetzung wird vorzugswelse im Bereich von 10 bis 85 Gew.-% eingestellt, bzw. in der Verkaufsform (vor Verdünnung) insbesondere 30 bis 70 Gew.-%.

So umfasst die Schlichtezusammensetzung zumindest einen pulverförmigen Feuerfeststoff. Dieser Feuerfeststoff dient dazu, die Poren in einer Gießform gegen das Eindringen des flüssigen Metalls zu verschließen. Weiter wird durch den Feuerfeststoff eine thermische Isolierung zwischen Gießform und flüssigem Metall erreicht. Als Feuerfeststoff können im Metallguss übliche Feuerfeststoffe verwendet werden. Beispiele für geeignete Feuerfeststoffe sind Quarz, Aluminiumoxid, Zirkonoxid, Aluminiumsilicate, wie Pyropyllit, Kyanit, Andalusit oder Schamotte, Zirkonsande, Zikonsilikate, Olivin, Talk, Glimmer, Koks, Feldspat, Diatomit, kalzinierte Kaoline, Kaolinit, Metakaolinit, Eisenoxid und/oder Bauxit.

Der Feuerfeststoff wird in Pulverform bereitgestellt. Die Korngröße wird dabei so gewählt, dass in der Beschichtung ein stabiles Gefüge entsteht und dass sich die Schlichte vorzugsweise mit einer Sprühvorrichtung problemlos auf der Wand der Gießform verteilen lässt. Geeignet weist der Feuerfeststoff eine mittlere Korngröße (gemessen mittels Lichtstreuung nach DIN/ISO 13320) im Bereich von 0,1 bis 500 µm, insbesondere bevorzugt im Bereich von 1 bis 200 µm auf. Als Feuerfeststoff sind Insbesondere Materialien geeignet, welche einen Schmelzpunkt aufweisen, der zumindest 200°C oberhalb der Temperatur des flüssigen Metalls liegt und unabhängig hiervon keine Reaktion mit dem Metall eingehen.

Der Anteil des Feuerfeststoffs (jeweils nur zum Feststoffgehalt beitragend), bezogen auf den Feststoffanteil der Schlichtezusammensetzung, wird vorzugsweise größer als 70 Gew.-%, bevorzugt größer als 80 Gew.-%, besonders bevorzugt größer als 85 Gew.-% gewählt.

Gemäß einer Ausführungsform (jeweils nur zum Feststoffgehalt beitragend) wird der Anteil des Feuerfeststoffs geringer als 70 Gew.-%, gemäß einer weiteren Ausführungsform geringer als 60 Gew.-% und gemäß einer weiteren Ausführungsform geringer als 50 Gew.-% gewählt.

Die Schlichte kann gemäß einer Ausführungsform mindestens ein Stellmittel umfassen. Das Stellmittel bewirkt eine Erhöhung der Viskosität der Schlichte, sodass die festen Bestandteile der Schlichte in der Suspension nicht bzw. nur in geringem Ausmaß absinken. Zur Erhöhung der Viskosität können sowohl organische als auch anorganische Materialien oder Gemische dieser Materiallen eingesetzt werden. Geeignete anorganische Stellmittel sind beispielsweise stark quellfähige Tone, wie z.B. Natrium Bentonit.

Als Stellmittel können alternativ oder ergänzend auch organische Verdickungsmittel ausgewählt sein, da diese nach dem Aufbringen der Schutzbeschichtung soweit getrocknet werden können, dass sie beim Kontakt mit dem flüssigen Metall kaum noch Wasser abgeben. Als organische Stellmittel kommen beispielsweise quellfähige Polymere in Frage, wie Carboxymethyl-, Methyl-, Ethyl-, Hydroxyethyl- und Hydroxyproylcellulose, Pflanzenschleime, Polyvinylalkohole, Polyvlnylpyrrolldon, Pektin, Gelatine, Agar Agar, Polypeptide und/oder Alginate. Der Anteil der Stellmittel, bezogen auf die gesamte Schlichtezusammensetzung, wird vorzugsweise mit 0,1 bis 5 Gew.-%, bevorzugt 0,5 bis 3 Gew.-%, besonders bevorzugt 1 bis 2 Gew.-% gewählt.

Gemäß einer bevorzugten Ausführungsform umfasst die Schlichte als weiteren Bestandteil zumindest ein Bindemittel. Das Bindemittel ermöglicht eine bessere Fixierung der Schlichte bzw. des aus der Schlichte hergestellten Schutzüberzugs auf der Wand der Gießform. Außerdem wird durch das Bindemittel die mechanische Stabilität der Schutzbeschichtung erhöht, sodass eine geringere Erosion unter der Einwirkung des flüssigen Metalls beobachtet wird. Vorzugswelse härtet das Bindemittel Irreversibel aus, sodass eine abriebfeste Beschichtung erhalten wird. Insbesondere bevorzugt sind Bindemittel, die bei Kontakt mit Luftfeuchtigkeit nicht rückerweichen. Es können an sich alle Bindemittel enthalten sein, die in Schlichten verwendet werden. Dabei können sowohl anorganische als auch organische Bindemittel verwendet werden. Als Bindemittel können beispielsweise Tone eingesetzt werden, insbesondere Bentonit und/oder Kaolin.

Der Anteile des Bindemittels wird bevorzugt im Bereich von 0,1 bis 20 Gew.-%, besonders bevorzugt 0,5 bis 5 Gew.-%, bezogen auf den Feststoffgehalt der Schlichtezusammensetzung gewählt.

Gemäß einer weiteren bevorzugten Ausführungsform enthält die Schlichte einen Anteil an Graphit. Dies unterstützt die Ausbildung von Lamellenkohlenstoff an der Grenzfläche zwischen Gussstück und Gießform. Der Anteil des Graphits wird vorzugsweise im Bereich von 1 bis 30 Gew.-%, insbesondere bevorzugt 5 bis 15 Gew.-%, bezogen auf den Feststoffgehalt der Schlichtezusammensetzung gewählt. Graphit wirkt sich beim Eisenguss günstig auf die Oberflächenqualität des Gussstückes aus.

Die Schlichtezusammensetzung kann gegebenenfalls auch noch weitere, für Schlichten übliche Komponenten enthalten, wie beispielsweise Netzmittel, Entschäumer, Pigmente, Farbstoffe oder Biozide. Der Anteil dieser weiteren Bestandteile an der gebrauchsfertigen Beschichtungsmasse ist vorzugsweise geringer als 10 Gew.-%, bevorzugt geringer als 5 Gew.-% und besonders bevorzugt geringer als 1 Gew.-% gewählt.

Als Netzmittel können beispielsweise anionische und nicht-anionische Tenside, Insbesondere solche mit einem HSB-Wert von mindestens 7 dienen. Ein Beispiel für ein derartiges Netzmittel Ist Dinatrium-dioctylsulfosuccinat. Das Netzmittel wird vorzugsweise in einer Menge von 0,01 bis 1 Gew.-%, bevorzugt 0,05 bis 0,3 Gew.-%, bezogen auf die gebrauchsfertige Schlichtezusammensetzung eingesetzt.

Entschäumer, oder auch Antischaummittel genannt, können verwendet werden, um bei der Herstellung der Schlichtezusammensetzung oder beim Auftragen derselben eine Schaumbildung zu verhindern. Schaumbildung beim Auftragen der Schlichtezusammensetzung kann zu einer ungleichmäßigen Schichtdicke und zu Löchem In der Beschichtung führen. Als Entschäumer können beispielsweise Silikon- oder Mineralöl verwendet werden. Vorzugsweise ist der Entschäumer In einer Menge von 0,01 bis 1 Gew.-%, bevorzugt von 0,05 bis 0,3 Gew.-% enthalten, bezogen auf die gebrauchsfertige Schlichtezusammensetzung.

in der Schlichtezusammensetzung können gegebenenfalls übliche Pigmente und Farbstoffe verwendet werden. Diese werden zugesetzt, um einen anderen Kontrast, z.B. zwischen verschiedenen Schlichten, zu erreichen, beziehungsweise einen stärkeren Trenneffekt der Schlichte vom Guss zu bewirken. Beispiele für Pigmente sind rotes und gelbes Eisenoxid sowie Graphit. Beispiele für Farbstoffe sind handelsübliche Farbstoffe wie die Luconyl® Farbreihe der BASF AG, Ludwigshafen, DE. Die Farbstoffe und Pigmente sind vorzugsweise in einer Menge von 0,01 bis 10 Gew.-%, vorzugsweise von 0,1 bis 5 Gew.-% enthalten, bezogen auf den Feststoffgehalt der Schlichtezusammensetzung.

Gemäß einer weiteren Ausführungsform enthält die Schlichtezusammensetzung ein Biozid, um einen bakteriellen Befall zu verhindern und damit einen negativen Einfluss auf die Rheologie und die Bindekraft der Bindungsmittel zu vermeiden. Dies Ist Insbesondere bevorzugt, wenn die In der Schlichtezusammensetzung enthaltene Trägerflüssigkeit im Wesentlichen in Bezug auf das Gewicht aus Wasser gebildet wird, also die Schlichtezusammensetzung In Form einer sogenannten Wasserschlichte bereitgestellt wird. Beispiele für geelgnete Biozide sind Formaldehyd, 2-Methyl-4-isothiazolin-3-on (MIT), 5-Chlor-2-methyl-4-iosthiazolin-3-on (CIT) und 1,2-Benzisothiazolin-3-on (BIT). Vorzugsweise werden MIT, BIT oder ein Gemisch davon eingesetzt. Die Biozide werden üblicherweise In einer Menge von 10 bis 1000 ppm, vorzugsweise von 50 bis 500 ppm verwendet, bezogen auf das Gewicht der gebrauchsfertigen Schlichtezusammensetzung.

Neben den bereits genannten Bestandteilen kann die Schlichtezusammensetzung weitere für Schlichten übliche Bestandteile enthalten.

Die Shlichtezusammensetzung kann nach üblichen Verfahren hergesteilt werden. Beispielsweise kann die Schlichtezusammensetzung hergestellt werden, Indem Wasser vorgelegt und hierin ein als Stellmittel wirkender Ton unter Verwendung eines hochscherenden Rührers aufgeschlossen wird. Anschließend werden die Feuerfestkomponenten, Pigmente und Farbstoffe sowie das metallische Additiv eingerührt, bis eine homogene Mischung entsteht. Zum Schluss werden Netz-, Antischaummittel, Biozide und Bindemittel eingerührt.

Die Schlichtezusammensetzung kann als gebrauchsfertig formulierte Schlichte hergestellt und vertrieben werden. Die Schlichte kann aber auch in konzentrierter Form hergestellt und vertrieben werden. In diesem Fall wird zur Bereitstellung einer gebrauchsfertigen Schlichte die Menge der Trägerflüssigkeit zugegeben, die nötig ist, um die gewünschte Viskosität und Dichte der Schlichte einzustellen. Darüber hinaus kann die Schlichtezusammensetzung auch in Form eines Kits bereitgestellt und vertrieben werden, wobei z.B. die Feststoffkomponenten und die Lösungsmittelkomponente nebeneinander in getrennten Behältnissen vorliegen. Die Feststoffkomponenten können als pulverförmiges Feststoffgemisch in einem separaten Behältnis bereitgestellt werden.

Gegebenenfalls zu verwendende weitere flüssige Komponenten, wie z.B. Bindemittel, Netzmittel, Netzer/Entschäumer, Pigmente, Farbstoffe und Biozide, können In diesem Kit wiederum In einem getrennten Behältnis vorliegen. Die Lösungsmittelkomponente kann entweder die gegebenenfalls zusätzlich zu verwendenden Komponenten umfassen, z.B. in einem gemeinsamen Behältnis, oder sie kann getrennt von weiteren optionalen Bestandteilen in einem separaten Behältnis vorhanden sein. Zur Herstellung einer gebrauchsfertigen Schlichte werden die geeigneten Mengen der Feststoffkomponente, der optionalen weiteren Komponenten und der Lösungsmittelkomponente miteinander vermengt.

Die Schlichtezusammensetzungen eignen sich zum Beschichten von Gleßformen. Der hier verwendete Ausdruck "Gießform" umfasst alle Arten von Körpern, welche zur Herstellung eines Gussstücks notwendig sind, wie etwa Kerne, Formen und Kokillen. Die erfindungsgemäße Verwendung der Schlichtezusammensetzungen umfasst auch ein teilweises Beschichten von Gießformen. Die Schlichten werden für Gießformen für die Metallverarbeitung eingesetzt, erhältlich aus anorganischen Formstoffmischungen, umfassend mindestens einen feuerfesten Formgrundstoff, ein auf Wasserglas basierendes Bindemittel, und vorzugsweise einen Anteil eines Metalloxids, welches ausgewählt Ist aus der Gruppe von Siliciumdioxid, insbesondere amorphes Siliciumdioxid, Aluminiumoxid, Titanoxid oder Zinkoxid und deren Mischungen, wobei dieses vorzugsweise tellchenförmig vorliegt und insbesondere Teilchengrößen von weniger als 300 µm (Siebanalyse) aufweist. Amorphes Siliciumdioxid ist z.B. über Fällungsprozesse ausgehend von Wasserglas, das durch Aufschließen von Quarzsand mit Natriumcarbonat oder Kaliumcarbonat erhältlich. So erzeugtes SIO₂ nennt man je nach Prozessbedingungen Fällungskieselsäuren. Eine weitere wichtige Herstellungsvariante ist die Erzeugung von so genanntem pyrogenen SiO₂ in einer Knallgasflamme, ausgehend von flüssigen Chlorsilanen wie Siliciumtetrachlorid. Die Formstoffmischungen und ein Verfahren zur Herstellung von Gießformen für die Metallverarbeitung unter Verwendung der ausgehärteten Formstoffmischungen sind in der WO 2006/024540 (=US 7770629 B2) beschrieben und die Veröffentlichung wird insofern durch Referenz zum Inhalt auch dieser Anmeldung gemacht. Bevorzugte Formstoffmischungen sind Gegenstand der Ansprüche der WO 2006/024540.

Die zu beschichtenden Gießformen umfassen somit typischerweise
a) größer 80 Gew.% einen feuerfesten Formgrundstoff (einschließlich Additive, die sich wie feuerfeste Formgrundstoffe verhalten),
b) 0,01 bis 5 Gew.% ausgehärtetes Wasserglas als Bindemittel
c) 0 bis 5 Gew.% ggf. obiges Metalloxid bzw. Metalloxide.

Weiter betrifft die Erfindung ein Verfahren zur Herstellung von geschlichteten Gleßformen für die Metallverarbeitung unter Aufbringung der Schlichten auf obige teil- oder vollständig ausgehärtete anorganische Formstoffmischungen. Die Aufbringung bzw. Bereitstellung der Schlichten kann wie folgt erfolgen:
Beim Tauchen als Aufbringungsverfahren wird die Gießform, In deren Formhohlraum gegebenenfalls eine Grundbeschichtung aufgebracht worden ist, für etwa 2 Sekunden bis 2 Minuten in ein Behältnis eingetaucht, das mit einer gebrauchsfertigen, Schlichtezusammensetzung gefüllt ist. Die Gleßform wird dann aus der Schlichtezusammensetzung herausgenommen und überschüssige Schlichtezusammensetzung von der Gießform ablaufen gelassen. Die Zelt, die das Ablaufen der überschüssigen Schlichtezusammensetzung nach dem Tauchen in Anspruch nimmt, richtet sich nach dem Ablaufverhalten der verwendeten Schlichtezusammensetzung.

Beim Sprühen als Aufbringungsverfahren werden handelsübliche Druckkesselsprühgeräte verwendet. Hierbei wird die Schlichtezusammensetzung im verdünnten Zustand In einen Drückkessel gefüllt. Über den einzustellenden Überdruck kann die Schlichte in eine Sprühpistole gedrückt werden, wo sie mit Hilfe von separat regulierbarer Zerstäuberluft versprüht wird. Beim Sprühen werden die Bedingungen vorzugsweise so gewählt dass der Druck für Schlichtezusammensetzung und Zerstäuberluft so an der Pistole eingestellt Ist, dass die versprühte Schlichtezusammensetzung noch nass auf der Form oder dem Kern auftrifft, aber einen gleichmäßigen Auftrag ergibt.

Beim Fluten als Aufbringungsverfahren wird die Gießform, In deren Formhohlraum gegebenenfalls eine Grundbeschichtung aufgebracht worden Ist, mit Hilfe eines Schlauches, einer Lanze oder ähnlichen Instrumenten mit einer gebrauchsfertigen, Schlichtezusammensetzung übergossen. Die Gießform wird dabei vollständig mit der Schlichtezusammensetzung bedeckt, die überschüssige Schlichtezusammensetzung läuft von der Gießform ab. Die Zelt, die das Ablaufen der überschüssigen Schlichtezusammensetzung nach dem Fluten in Anspruch nimmt, richtet sich nach dem Ablaufverhalten der verwendeten Schlichtezusammensetzung.

Daneben kann die Schlichte auch durch Streichen aufgebracht werden.

Die In der Schlichte enthaltene Trägerflüssigkeit wird anschließend verdampft, sodass eine trockene Schlichteschicht erhalten wird. Als Trocknungsverfahren können alle konventionellen Trocknungsverfahren verwendet werden, wie beispielsweise Trocknen lassen an der Luft, Trocknung mit entfeuchteter Luft, Trocknen mit Mikrowellen- oder Infrarotstrahlung, Trocknen Im Konvektionsofen und vergleichbare Verfahren. In einer bevorzugten Ausführungsform der Erfindung wird die beschichtete Gießform bei 20 bis 250 °C, bevorzugt bei 50 bis 180 °C, in einem Konvektionsofen getrocknet.

Bei der Verwendung von Alkoholschlichten wird die Schlichtezusammensetzung bevorzugt durch Abbrennen des Alkohols oder Alkoholgemischs getrocknet. Hierbei wird die beschichtete Gießform durch die Verbrennungswärme zusätzlich erwärmt. In einer weiteren bevorzugten Ausführungsform wird die beschichtete Gießform ohne weitere Behandlung an der Luft getrocknet oder unter Einsatz von Mikrowellen.

Die Schlichte kann in Form einer einzelnen Schicht oder auch In Form mehrerer übereinander angeordneter Schichten aufgebracht werden. Dabei können die einzelnen Schichten In Ihrer Zusammensetzung gleich oder verschieden sein. Beispielsweise kann zunächst eine Grundbeschichtung aus einer handelsüblichen Schlichte hergestellt werden, welche kein erflndungsgemäßee eingesetztes metallisches Additiv enthält. Als Grundbeschichtung können beispielsweise Wasserschlichten oder auch Alkoholschlichten verwendet werden. Es ist aber auch möglich, alle Schichten aus der Schlichtezusammensetzung herzustellen. Die Schicht, welche später mit dem flüssigen Metall in Berührung gelangt, wird jedoch Immer aus der erfindungsgemäßen eingesetzten Schlichte hergestellt. Beim Aufbringen mehrerer Schichten kann jede einzelne Schicht nach dem Aufbringen vollständig oder teilweise getrocknet werden.

Die aus der Schlichtezusammensetzung hergestellte Beschichtung weist vorzugsweise eine Trockenschichtdicke von zumindest 0,1 mm, bevorzugt zumindest 0,2 mm, besonders bevorzugt zumindest 0,45 mm, insbesondere bevorzugt zumindest 0,55 mm auf. Gemäß einer Ausführungsform wird die Dicke der Beschichtung kleiner als 1,5 mm gewählt. Die Trockenschichtstärke ist hierbei die Schichtstärke der getrockneten Beschichtung, welche durch Trocknen der Schlichtezusammensetzung durch im Wesentlichen vollständiges Entfernen der Lösungsmittelkomponente und gegebenenfalls anschließendem Härten erhalten wurde. Die Trockenschichtstärke der Grundbeschichtung und der Deckbeschichtung werden vorzugsweise durch Messung mit dem Nassschichtdickenkamm ermittelt.

Die Gießform kann anschließend ggf. vollständig zusammengebaut werden. Der Guss erfolgt vorzugsweise zur Herstellung von Eisen und Stahl-Gusskörpem.

### Beispiel 1:

In diesem Beispiel wurde der Einfluss von Salzen in Schlichten auf die Festigkeiten der geschlichteten Kerne überprüft. Die verwendeten Kernschlichten 1 bis 3 weisen die in Tabelle 1 bis 3 angegebenen Zusammensetzungen auf.

**Tabelle 1: Zusammensetzung der Schlichten**

| | Schlichte 1 | Schlichte 2 | Schlichte 3 |
|---|---|---|---|
| Komponente | Gew. % | Gew. % | Gew. % |
| Wasser | 31 | 31 | 31,0 |
| **MnCl2** | 5,0 | | - |
| **MgSO4** | - | 5,0 | 0,5 |
| Zirkonmehl 45 µm | 19,5 | 19,5 | 21,0 |
| Actigel 208 | 1,0 | 1,0 | 1,0 |
| PVA Lösung (25%ig) | 1,5 | 1,5 | 1,5 |
| Satintone W® | 17 | 17 | 18 |
| Surfynol® SEF (Netzmittel 1) | 0,2 | 0,2 | 0,2 |
| Dynol® 604 (Netzmittel 2) | 0,05 | 0,05 | 0,05 |
| Foamstar® MF324 (Entschäumer) | 0,2 | 0,2 | 0,2 |
| Pyrax RG 140 | 12 | 12 | 13 |
| Glanzpudergraphit 85% C | 12 | 12 | 13 |
| Acticide® F(N) (Konservierungsmittel 1 | 0,4 | 0,4 | 0,4 |
| Acticide® MBS, (Konservierungsmittel 2) | 0,15 | 0,15 | 0,15 |

Die Formgussschlichte wurde wie folgt hergestellt: Wasser wird vorgelegt und hierin werden die Salze gelöst. Der Ton wird anschließend durch Verwendung eines hochscherenden Rührers mindestens 15 Minuten aufgeschlossen.

Anschließend werden die Feuerfestkomponenten, Pigmente und Farbstoffe mindestens 15 Minuten eingerührt, bis eine homogene Mischung entsteht. Zum Schluss werden Additive wie Netzmittel, Entschäumer und Konservierungsmittel sowie das Bindemittel eingerührt.

Die Schlichten wurden für die folgenden Versuche auf eine für die Anwendung geeignete Viskosität im Bereich von 0,6 Pas eingestellt. Die Einstelllung erfolgte durch Zugabe entsprechender Mengen Wasser zur Original Zusammensetzung und anschließendem Homogenisieren. Hauptkenngrößen sind dabei die Viskosität bei 20 °C, gemessen mit einem Brookfield Viskosimeter (DIN EN ISO 2555) und mit einem DIN 4 mm Auslaufbecher (DIN EN ISO 2431).

**Tabelle 2: Anwendungsparameter**

| | **Schlichte 1** | **Schlichte 2** | **Schlichte 3** |
|---|---|---|---|
| Brookfield [Pas] | 0,6 | 0,6 | 0,6 |
| Auslaufzeit [s] | 15,5 | 15,5 | 15,5 |
| Feststoffgehalt [%] | 57,5 | 57,5 | 62,5 |
| Eindringtiefe [mm] | 2 | 2 | 2 |
| | Patentgemäß | Patentgemäß | Nicht Patentgemäß |

Das in der Schlichte 1 enthaltene Manganchlorid bzw. das in Schlichte 2 enthaltene Magnesiumsulfat führt beim Einsatz auf anorganischen Kernen und Formen dazu, dass das Anlösen bzw. Erweichung des anorganischen Binders in der Oberfläche deutlich reduziert wird. Damit kann eine höhere Stabilität der geschlichteten Kerne im Vergleich zu konventionellen Schlichten festgestellt werden.
Der Effekt beruht auf der Tatsache, dass das in der Schlichte enthaltene Wasser beim Kontakt mit dem ausgehärteten anorganischen Binder die beim Lösungsprozess entstehenden Ionen aufnehmen muss. Enthält das Wasser jedoch bereits einen unüblich hohen Ionenanteil steigt das Löslichkeitsprodukt und die Aufnahme weiterer Ionen wird erschwert oder verhindert. Somit tragen die gelösten Salze in der Schlichte zur Verhinderung der Destabilisierung der anorganischen Kerne und Formen während des Schlichteprozesses bei.

Ein vergleichbares Verhalten kann ebenfalls mit chemisch verwandten Salzen der Metalle Magnesium und Mangan erzielt werden.

### Herstellung und Prüfung der Formstoffprüfkörper

Es wurden zwei verschiedene Kerngeometrien zu Versuchszwecken untersucht. Eine Geometrie, sog. Georg-Fischer-Prüfriegel, veranschaulicht das Verhalten der geschlichteten Prüfkörper an dickeren Kerngeometrien, die andere Geometrie, sog. Langkerne, veranschaulicht das Verhalten der geschlichteten Prüfkörper an dünnen Geometrien. Unter Georg-Fischer-Prüfriegeln werden quaderförmige Prüfriegel mit den Abmessungen 150 mm x 22,36 mm x 22,36 mm verstanden. Die Langkerne haben Abmessungen von 13 mm x 20 mm x 235 mm.

Die Zusammensetzung der Formstoffmischung ist in Tabelle 3 angegeben. Zur Herstellung der Georg-Fischer-Prüfriegel wurde wie folgt vorgegangen: Die in Tabelle 3 aufgeführten Komponenten wurden in einem Laborflügelmischer (Firma Vogel & Schemmann AG, Hagen, DE) gemischt. Dazu wurde zunächst der Quarzsand vorgelegt und unter Rühren das Wasserglas zugegeben. Als Wasserglas wurde ein Natriumwasserglas verwendet, das Anteile an Kalium aufwies. Das Modul SiO₂:M₂O des Wasserglases betrug ca. 2,2, wobei M die Summe aus Natrium und Kalium angibt. Nachdem die Mischung für eine Minute gerührt worden war, wurde ggf. amorphes Siliciumdioxid unter weiterem Rühren zugegeben. Bei dem amorphen Siliciumdioxid handelt es sich um pyrogene Kieselsäure der Firma RW Silicium. Die Mischung wurde anschließend noch für eine weitere Minute gerührt.

Die Formstoffmischung wurde in den Vorratsbunker einer H 2,5 Hot-Box-Kernschießmaschine der Firma Röperwerk-Gießereimaschinen GmbH, Viersen, DE, überführt, deren Formwerkzeug auf 180 °C erwärmt war. Die Formstoffmischung wurde mittels Druckluft (5 bar) in das Formwerkzeug eingebracht und verblieb für weitere 35 Sekunden im Formwerkzeug. Zur Beschleunigung der Aushärtung der Mischung wurde während der letzten 20 Sekunden Heißluft (2 bar, 150 °C beim Eintritt in das Werkzeug) durch das Formwerkzeug geleitet. Das Formwerkzeug wurde geöffnet und die Prüfriegel entnommen.

Die Beschichtungszusammensetzungen wurden auf die Prüfriegel durch Eintauchen aufgetragen, die Anwendungsparamter sind in Tabelle 2 aufgelistet. Die Prüfriegel wurden entweder sofort nach der Entnahme aus dem Formwerkzeug oder nach einer 30 minütigen Abkühlzeit beschichtet. Die beschichteten Prüfriegel wurden nach der Auftragung der Beschichtung in einem Trockenschrank für 30 Minuten bei 150 °C gelagert.

Zur Bestimmung der Biegefestigkeiten wurden die Prüfriegel in ein Georg-Fischer-Festigkeitsprüfgerät, ausgerüstet mit einer 3-Punkt-Biegevorrichtung (DISA Industrie AG, Schaffhausen, CH), eingelegt und die Kraft gemessen, welche zum Bruch der Prüfriegel führt.

Die Biegefestigkeiten der unbeschichteten Prüfriegel wurden nach folgendem Schema gemessen:
- 10 Sekunden nach der Entnahme (Heißfestigkeiten)
- 1 Stunde nach der Entnahme (Kaltfestigkeiten).

Die Prüfriegel wurden nach folgendem Schema beschichtet:
- 1 Minute nach der Entnahme beschichtet (Heißbeschichtung)
- 30 Minuten nach der Entnahme beschichtet (Kaltbeschichtung)

Die Biegefestigkeiten der beschichteten Prüfriegel wurden nach folgendem Schema gemessen
- 10 Sekunden nach der Entnahme aus dem Trockenschrank (Heißfestigkeiten, heißbeschichtet)
- 30 Minuten nach der Entnahme beschichtet (Kaltfestigkeiten, heißbeschichtet, direkt nach Ofenentnahme)
- 10 Sekunden nach der Entnahme aus dem Trockenschrank (Heißfestigkeiten, kaltbeschichtet, Raumtemperatur 20°C)
- 30 Minuten nach der Entnahme beschichtet (Kaltfestigkeiten, kaltbeschichtet)

**Tabelle 3: Zusammensetzung der Formstoffmischungen**

| | Quarzsand H32 | Alkaliwasserglas | Amorphes Siliciumdioxid | Beschichtung | |
|---|---|---|---|---|---|
| 1 | 100 GT | 2,0 | 0,5 | - | Vergleich, nicht erfindungsgemäß |
| 2 | 100 GT | 2,0 | 0,5 | Schlichte 1 | erfindungsgemäß |
| 3 | 100 GT | 2,0 | 0,5 | Schlichte 2 | erfindungsgemäß |
| 4 | 100 GT | 2,0 | 0,5 | Schlichte 3 | Nicht erfindungsgemäß |

**Tabelle 4: Festigkeiten an Georg-Fischer Prüfriegeln**

| | Heißfestigkeit, heißbeschichtet [N/cm2] | Kaltfestigkeit, heißbeschichtet [N/cm2] | Heißfestigkeit, kaltbeschichtet [N/cm2] | Kaltfestigkeit, kaltbeschichtet [N/cm2] | |
|---|---|---|---|---|---|
| 1 | 400 | 450 | 400 | 450 | Vergleich, nicht erfindungsgemäß |
| 2 | 290 | 390 | 330 | 460 | Erfindungsgemäß |
| 3 | 290 | 350 | 300 | 450 | Erfindungsgemäß |
| 4 | 220 | - (zerbrochen) | - (zerbrochen) | 300 | Nicht erfindungsgemäß |

**Tabelle 5: Festigkeiten an Langkernen**

| | Heißfestigkeit, heißbeschichtet [N/cm2] | Kaltfestigkeit, heißbeschichtet [N/cm2] | Heißfestigkeit, kaltbeschichtet [N/cm2] | Kaltfestigkeit, kaltbeschichtet \|N/cm2] | |
|---|---|---|---|---|---|
| 1 | 250 | 280 | 250 | 280 | Vergleich, nicht erfindungsgemäß |
| 2 | 220 | 240 | 270 | 270 | Erfindungsgemäß |
| 3 | 200 | 250 | 260 | 250 | Erfindungsgemäß |
| 4 | - (zerbrochen) | - (zerbrochen) | - (zerbrochen) | - (zerbrochen) | Nicht erfindungsgemäß |

Die Verwendung einer alkoholhaltigen Beschichtung ist aufgrund des Nachteils im Hinblick auf die Entstehung von Emissionen während des Gießprozesses nicht gewünscht. Unter Verwendung standardisierter Beschichtungsmittel auf Basis von Wasser verlieren die Prüfkörper aus wasserglashaltigem Formstoffmittel stark an Festigkeiten (Schlichte 4).

Überraschenderweise wurde auf der Suche nach Möglichkeiten zur Unterbindung der Reaktion zwischen dem Wasser aus der Beschichtung mit dem Bindemittel des Formstoffes gefunden, dass bei Zugabe bestimmter Salze in einem bestimmten Konzentrationsbereich zu einer wässrigen Schlichtezusammensetzung die Qualität der geschlichteten anorganischen Kerne und Formen nachhaltig verbessert werden kann und beispielsweise eine Lagerstabilität der Kerne und Formen von mehreren Tagen problemlos erreicht werden kann. Zu diesem Zweck können Salze der Metalle Magnesium oder Mangan eingesetzt werden. Bevorzugt werden die Mangan Salze mit einer Wertigkeit von +4 eingesetzt. Besonders bevorzugt werden Magnesium Salze mit einer Wertigkeit von +2 und die Mangan Salze mit einer Wertigkeit von +2 eingesetzt.

Bevorzugt wird als Anionen Sulfat-Ion eingesetzt, besonders bevorzugt wird das einwertige Chlorid-Ion als Anionen eingesetzt.

Die Konzentration der Salze liegt insbesondere zwischen 1 % und der jeweiligen Sättigungskonzentration, bevorzugt zwischen 3 % und der jeweiligen Sättigungskonzentration, besonders bevorzugt zwischen 5 % und der jeweiligen Sättigungskonzentration.

## Patentansprüche

1. Gießform für die Metallverarbeitung, erhältlich aus Formstoffmischungen umfassend mindestens einen feuerfesten Formgrundstoff und ein auf Wasserglas basierendes Bindemittel, welches bei erhöhter Temperatur mittels einer Kondensationsreaktion, ausgehärtet ist, wobei die Gießform zumindest teilweise mit einer Schlichtezusammensetzung beschichtet ist, enthaltend
(A) Salze der Metalle Magnesium und/oder Mangan in einer Konzentration von, ggf. zusammen, größer 1 Gew.%, bezogen auf die Schlichtezusammensetzung,
(B) eine Trägerflüssigkeit enthaltend oder bestehend aus Wasser, und
(C) Feuerfeststoffe.

2. Gießform gemäß Anspruch 1, **dadurch gekennzeichnet, dass** als Anionen der Salze Sulfat-Ionen und oder Chlorid-Ionen eingesetzt werden.

3. Gießform gemäß Anspruch 1 oder 2, **dadurch gekennzeichnet, dass** Mangan in der Oxidationsstufe +2 oder +4 und/oder Magnesium in der Oxidationsstufe +2 eingesetzt wird/werden.

4. Gießform gemäß einem oder mehreren der vorhergehenden Ansprüche, wobei die Konzentration der Salze größer 3 Gew.-% und insbesondere größer 5 Gew.- %, bezogen auf die Schlichtezusammensetzung, beträgt.

5. Gießform gemäß einem oder mehreren der vorhergehenden Ansprüche, wobei die Konzentration der Salze maximal der Sättigungskonzentration der verwendeten Trägerflüssigkeit entspricht.

6. Gießform gemäß einem oder mehreren der Ansprüche 1 bis 4, wobei die Konzentration der Salze kleiner als 10 Gew.-%, bezogen auf die Schlichtezusammensetzung beträgt.

7. Gießform gemäß einem oder mehreren der vorhergehenden Ansprüche, wobei die Trägerflüssigkeit zu größer 50 Gew.% Wasser umfasst und im weiteren vorzugsweise Alkohole, einschließlich Polyalkohole und Polyetheralkohole, enthält und insbesondere bei bis zu 160°C und 1013 mbar vollständig verdampfbar ist.

8. Gießform gemäß einem oder mehreren der vorhergehenden Ansprüche, wobei der Feststoffgehalt der Schlichtezusammensetzung 30 bis 70 Gew.-% beträgt.

9. Gießform gemäß einem oder mehreren der vorhergehenden Ansprüche, wobei die Schlichtezusammensetzung 10 bis 85 Gew.-% Feuerfeststoffe enthält, bezogen auf den Feststoffgehalt der Schlichtezusammensetzung.

10. Gießform gemäß einem oder mehreren der vorhergehenden Ansprüche, wobei die Feuerfeststoffe Quarz, Aluminiumoxid, Zirkoniumdioxid, Aluminiumsilicate, Zirkonsande, Zirkonsilikate, Olivin, Talk, Glimmer, Koks, Feldspat, Diatomit, kalzinierte Kaoline, Kaolinit, Metakaolinit, Eisenoxid, Bauxit und/oder deren Mischungen sind.

11. Gießform gemäß einem oder mehreren der vorhergehenden Ansprüche, wobei die Feuerfeststoffe Partikelgrößen von 0,1 bis 500 µm, insbesondere 1 bis 200 µm, gemessen mittels Lichtstreuung nach DIN/ISO 13320, aufweisen.

12. Gießform gemäß einem oder mehreren der vorhergehenden Ansprüche, wobei die Schlichtezusammensetzung 0,1 bis 20 Gew.-%, insbesondere 0,5 bis 5 Gew.-%, zumindest eines Bindemittels umfasst, bezogen auf den Feststoffgehalt der Schlichtezusammensetzung.

13. Gießform gemäß einem oder mehreren der vorhergehenden Ansprüche, wobei die Schlichtezusammensetzung einen Glanzkohlenstoffbildner oder Graphit umfasst, insbesondere zu 0,1 bis 10 Gew.-%, insbesondere 0,5 bis 3 Gew.-%.

14. Verwendung der Schlichtezusammensetzung gemäß einem oder mehreren der vorhergehenden Ansprüche zur zumindest teilweisen Beschichtung von Formstoffmischungen, welche durch Wasserglas als Bindemittel bei erhöhter Temperatur mittels einer Kondensationsreaktion ausgehärtet wurden, wobei die Schlichtezusammensetzung enthält:
(A) Salze der Metalle Magnesium und/oder Mangan in einer Konzentration von, ggf. zusammen, größer 1 Gew.%, bezogen auf die Schlichtezusammensetzung,
(B) eine Trägerflüssigkeit enthaltend oder bestehend aus Wasser, und
(C) Feuerfeststoffe.

15. Verwendung gemäß Anspruch 14, wobei die Formstoffmischungen Siliciumdioxid, Aluminiumoxid, Titanoxid oder Zinkoxid und/oder deren Mischungen und insbesondere amorphes Siliciumdioxid umfassen.

16. Verfahren zur Herstellung mit einer mit Schlichte versehenen Gießform für die Metallverarbeitung umfassend
Bereitstellen einer Formstoffmischung umfassend mindestens einen feuerfesten Formgrundstoff und ein auf Wasserglas basierendes Bindemittel,
Aushärten der Formstoffmischung bei erhöhter Temperatur mittels einer Kondensationsreaktion zum Erhalt einer ausgehärteten Gießform,
Beschichten der ausgehärteten Gießform zumindest teilweise mit einer Schlichtezusammensetzung umfassend:
(A) Salze der Metalle Magnesium und/oder Mangan in einer Konzentration von, ggf. zusammen, größer 1 Gew.%, bezogen auf die Schlichtezusammensetzung,
(B) eine Trägerflüssigkeit enthaltend oder bestehend aus Wasser, und
(C) Feuerfeststoffe.

17. Verfahren gemäß Anspruch 16, wobei die Trägerflüssigkeit zu größer 50 Gew.% Wasser umfasst und im weiteren vorzugsweise Alkohole, einschließlich Polyalkohole und Polyetheralkohole, enthält und insbesondere bei bis zu 160°C und 1013 mbar vollständig verdampfbar ist.

18. Verfahren gemäß Anspruch 16 oder 17, wobei der Feststoffgehalt der Schlichtezusammensetzung 30 bis 70 Gew.-% beträgt.

19. Verfahren gemäß Anspruch 16, 17 oder 18, wobei die Formstoffmischung weiterhin Siliciumdioxid, Aluminiumoxid, Titanoxid oder Zinkoxid und/oder deren Mischungen und insbesondere amorphes Siliciumdioxid umfassen.

## Claims

1. Casting mould for metal processing, obtainable from moulding material mixtures comprising at least one refractory moulding base material and a binder based on water glass which is cured at elevated temperature by means of a condensation reaction, the casting mould being at least partially coated with a sizing composition comprising
(A) salts of the metals magnesium and/or manganese in a concentration, optionally in combination, of greater than 1 % by weight, based on the sizing composition,
(B) a carrier fluid comprising or consisting of water, and
(C) refractory materials.

2. Casting mould according to claim 1, wherein sulfate ions and/or chloride ions are used as the anions of the salts.

3. Casting mould according to claim 1 or 2, **characterised in that** manganese in the oxidation state +2 or +4 and/or magnesium in the oxidation state +2 is/are used.

4. Casting mould according to one or more of the preceding claims, wherein the concentration of the salts amounts to greater than 3 % by weight and especially to greater than 5 % by weight, based on the sizing agent composition.

5. Casting mould according to one or more of the preceding claims, wherein the salt concentration corresponds, at maximum, to the saturation concentration of the carrier fluid used.

6. Casting mould according to one or more of the claims 1 to 4, wherein the concentration of the salts amounts to less than 10 % by weight, based on the sizing composition.

7. Casting mould according to one or more of the preceding claims, wherein the carrier liquid comprises more than 50% water and in addition, preferably contains alcohols, including polyalcohols and polyether alcohols, and especially can be evaporated completely at up to 160°C and 1013 mbar.

8. Casting mould according to one or more of the preceding claims, wherein the solids content of the sizing composition amounts to 30 to 70 % by weight.

9. Casting mould according to one or more of the preceding claims, wherein the sizing composition comprises 10 to 85 % by weight of refractory materials, based on the solids content of the sizing composition.

10. Casting mould according to one or more of the preceding claims, wherein the refractory materials are quartz, aluminum oxide, zirconium dioxide, aluminum silicates, zirconium sands, zirconium silicates, olivine, talc, mica, coke, feldspar, diatomite, calcined kaolins, kaolinite, metakaolinite, iron oxide, bauxite and/or mixtures thereof.

11. Casting mould according to one or more of the preceding claims, in which the refractory materials have particle sizes of 0.1 to 500 µm, especially 1 to 200 µm, measured by light scattering according to DIN/ISO 13320.

12. Casting mould according to one or more of the preceding claims, wherein the sizing composition comprises 0.1 to 20% by weight, especially 0.5 to 5 % by weight, of at least one binder, based on the solids content of the sizing composition.

13. Casting mould according to one or more of the preceding claims, wherein the sizing composition comprises a lustrous coal forming agent or graphite, especially in the quantity of 0.1 to 10 % by weight, especially 0.5 to 3 % by weight.

14. Use of the sizing composition according to one or more of the preceding claims for at least partially coating moulding material mixtures which are cured with water glass as binder at elevated temperature by means of a condensation reaction, the sizing composition comprising:
(A) salts of the metals magnesium and/or manganese in a concentration, optionally in combination, of greater than 1 % by weight, based on the sizing composition,
(B) a carrier fluid comprising or consisting of water, and
(C) refractory materials.

15. Use according to claim 14, wherein the moulding material mixtures comprise silicon dioxide, aluminium oxide, titanium oxide or zinc oxide and/or mixtures thereof, especially amorphous silicon dioxide.

16. Method for manufacturing a casting mould which has been provided with a size for metal processing comprising
providing a moulding material mixture comprising at least one refractory moulding base material and a binder based on water glass,
curing the moulding material mixture at elevated temperature by means of a condensation reaction to obtain a cured casting mould,
coating the cured mould at least partially with a sizing composition comprising:
(A) salts of the metals magnesium and/or manganese in a concentration, optionally in combination, of greater than 1 % by weight, based on the sizing composition,
(B) a carrier fluid comprising or consisting of water, and
(C) refractory materials.

17. Method according to claim 16, wherein the carrier liquid comprises more than 50% water and in addition, preferably contains alcohols, including polyalcohols and polyether alcohols, and especially can be evaporated completely at up to 160°C and 1013 mbar.

18. Method according to claim 16 or 17, wherein the solids content of the sizing composition amounts to 30 to 70 % by weight.

19. Method according to claim 16, 17 or 18, wherein the moulding material mixture further comprises silicon dioxide, aluminium oxide, titanium oxide or zinc oxide and/or mixtures thereof, especially amorphous silicon dioxide.

## Revendications

1. Moule de coulée pour le travail des métaux, susceptible d'être obtenu à partir de mélanges de matières de moulage comportant au moins une matière de base de moulage réfractaire et un liant à base de verre soluble, lequel est durci à température élevée au moyen d'une réaction de condensation, le moule de coulée étant revêtu au moins partiellement par une composition d'enduction, contenant :
(A) des sels des métaux magnésium et/ou manganèse dans une concentration de, le cas échéant conjointement, plus de 1 % en poids, sur la base de la composition d'enduction ;
(B) un véhicule liquide contenant de l'eau ou constitué par de l'eau ; et
(C) des matières réfractaires.

2. Moule de coulée selon la revendication 1, **caractérisé par le fait que**, comme anions des sels, un ou des ions sulfate et/ou des ions chlorure sont utilisés.

3. Moule de coulée selon l'une des revendications 1 ou 2, **caractérisé par le fait qu'**est/sont utilisé(s) le manganèse à l'état d'oxydation +2 ou +4 et/ou le magnésium à l'état d'oxydation +2.

4. Moule de coulée selon l'une ou plusieurs des revendications précédentes, dans lequel la concentration des sels s'élève à plus de 3 % en poids, et en particulier à plus de 5 % en poids, sur la base de la composition d'enduction.

5. Moule de coulée selon l'une ou plusieurs des revendications précédentes, dans lequel la concentration des sels correspond au maximum à la concentration de saturation du véhicule liquide utilisé.

6. Moule de coulée selon l'une ou plusieurs des revendications 1 à 4, dans lequel la concentration des sels est inférieure à 10 % en poids, sur la base de la composition d'enduction.

7. Moule de coulée selon l'une ou plusieurs des revendications précédentes, dans lequel le véhicule liquide comporte de l'eau à plus de 50 % en poids et contient en outre de préférence des alcools, incluant des polyalcools et des polyéther-alcools, et, en particulier peut être totalement évaporé à jusqu'à 160°C et 1 013 mbar.

8. Moule de coulée selon l'une ou plusieurs des revendications précédentes, dans lequel la teneur en matières solides de la composition d'enduction est de 30 à 70 % en poids.

9. Moule de coulée selon l'une ou plusieurs des revendications précédentes, dans lequel la composition d'enduction contient 10 à 85 % en poids de matières réfractaires, sur la base de la teneur en matières solides de la composition d'enduction.

10. Moule de coulée selon l'une ou plusieurs des revendications précédentes, dans lequel les matières réfractaires sont le quartz, l'oxyde d'aluminium, le dioxyde de zirconium, les silicates d'aluminium, les sables de zirconium, les silicates de zirconium, l'olivine, le talc, le mica, le coke, le feldspath, la diatomite, les kaolins calcinés, la kaolinite, la métakaolinite, l'oxyde de fer, la bauxite et/ou leurs mélanges.

11. Moule de coulée selon l'une ou plusieurs des revendications précédentes, dans lequel les matières réfractaires présentent des dimensions de particule de 0,1 à 500 *µ*m, en particulier de 1 à 200 *µ*m, mesurées par diffusion de la lumière selon DIN/ISO 13320.

12. Moule de coulée selon l'une ou plusieurs des revendications précédentes, dans lequel la composition d'enduction comporte 0,1 à 20 % en poids, en particulier 0,5 à 5 % en poids, d'au moins un liant, sur la base de la teneur en matières solides de la composition d'enduction.

13. Moule de coulée selon l'une ou plusieurs des revendications précédentes, dans lequel la composition d'enduction comporte un agent de formation de charbon brillant ou du graphite, en particulier à 0,1 à 10 % en poids, en particulier 0,5 à 3 % en poids.

14. Utilisation de la composition d'enduction selon l'une ou plusieurs des revendications précédentes pour le revêtement au moins partiel de mélanges de matières de moulage, qui ont été durcis par le verre soluble comme liant à température élevée au moyen d'une réaction de condensation, la composition d'enduction contenant :
(A) des sels des métaux magnésium et/ou manganèse dans une concentration de, le cas échéant conjointement, plus de 1 % en poids, sur la base de la composition d'enduction,
(B) un véhicule liquide contenant de l'eau ou constitué par de l'eau ; et
(C) des matières réfractaires.

15. Utilisation selon la revendication 14, dans laquelle les mélanges de matières de moulage comportent du dioxyde de silicium, de l'oxyde d'aluminium, de l'oxyde de titane ou de l'oxyde de zinc et/ou leurs mélanges, et en particulier du dioxyde de silicium amorphe.

16. Procédé de fabrication d'un moule de coulée doté d'un enduit pour le travail des métaux, comportant :
la fourniture d'un mélange de matières de moulage comportant au moins une matière de base de moulage réfractaire et un liant à base de verre soluble ;
le durcissement du mélange de matières de moulage à température élevée au moyen d'une réaction de condensation pour l'obtention d'un moule de coulée durci ;
le revêtement du moule de coulée durci au moins partiellement par une composition d'enduction comportant :
(A) des sels des métaux magnésium et/ou manganèse dans une concentration de, le cas échéant conjointement, plus de 1 % en poids, sur la base de la composition d'enduction ;
(B) un véhicule liquide contenant de l'eau ou constitué par de l'eau ; et
(C) des matières réfractaires.

17. Procédé selon la revendication 16, dans lequel le véhicule liquide comporte de l'eau à plus de 50 % en poids, et contient en outre de préférence des alcools, incluant des polyalcools et des polyéther-alcools et en particulier, peut être totalement évaporé jusqu'à 160°C et 1 013 mbar.

18. Procédé selon l'une des revendications 16 ou 17, dans lequel la teneur en matières solides de la composition d'enduction est de 30 à 70 % en poids.

19. Procédé selon l'une des revendications 16, 17 ou 18, dans lequel le mélange de matières de moulage comporte en outre du dioxyde de silicium, de l'oxyde d'aluminium, de l'oxyde de titane ou de l'oxyde de zinc et/ou leurs mélanges et, en particulier, du dioxyde de silicium amorphe.
